# EUROPÄISCHE PATENTSCHRIFT

(11) **EP 2 495 081 B1**
(45) Veröffentlichungstag und Bekanntmachung des Hinweises auf die Patenterteilung: **07.05.2014**
(21) Anmeldenummer: 11001694.6
(22) Anmeldetag: 01.03.2011
(51) Int. Cl.: B26B 21/58, B26B 21/60

(54) **Schneidewerkzeug mit Klinge aus feinkristallinem Diamant**
Cutting tool with blade made from fine-crystalline diamond
Outil de coupe doté d'une lame en diamant cristallin fin

(43) Veröffentlichungstag der Anmeldung: 05.09.2012
(73) Patentinhaber: GFD Gesellschaft für Diamantprodukte mbH, 89081 Ulm (DE)
(72) Erfinder: Flöter, André, Dr., 89567 Sontheim (DE); Strobel, Stefan, 89129 Langenau/Hörvelsingen (DE); Gluche, Peter, Dr.-Ing., 89287 Bellenberg (DE)
(74) Vertreter: Pfenning, Meinig & Partner GbR

(56) Entgegenhaltungen:
- WO-A1-2011/008617
- DE-A1-102004 031 956
- US-B1- 6 289 593

## Beschreibung

Die vorliegende Erfindung betrifft ein Schneidwerkzeug, insbesondere in Form einer Rasierklinge, eines Skalpells, eines Messers, eines Maschinenmessers, einer Schere, etc., das eine synthetische Diamantschicht mit einer Schneidkante aufweist. Die Diamantschicht besteht dabei aus feinkristallinem Diamant.

Schneidwerkzeuge, wie beispielsweise Messer und Skalpelle, die Diamantschichten aufweisen, sind bereits länger aus dem Stand der Technik bekannt. Diese Schneidwerkzeuge können dabei vollständig aus einer Diamantschicht gebildet sein (Volldiamantklinge), ebenso kann die Möglichkeit gegeben sein, dass eine synthetische Diamantschicht auf einem hierfür geeigneten Substrat aufgebracht ist. Zumeist ist die Schneidkante des Schneidwerkzeuges dabei in der Diamantschicht ausgebildet, da Diamant das härteste bekannteste Material ist.

Diese Klingen zeichnen sich gegenüber beispielsweise Stahlklingen durch eine höhere Schneidfähigkeit (Schärfe) sowie eine höhere Schneidhaltigkeit (Lebensdauer, Standzeit) aus.

Beispiele für die zuvor beschriebenen Diamantklingen mit einem derartigen prinzipiellen Aufbau finden sich in den Druckschriften WO 99/37437, DE 602 10 449 T2, WO 03/101683, DE 10 2004 052 068 A1 sowie WO 98/04382 A1.

Die Diamantmaterialien, die für die aus dem Stand der Technik bekannten Klingen verwendet werden, sind dabei entweder polykristalline Diamantmaterialien, andererseits ist auch der Einsatz von einkristallinem Diamant möglich.

Derartige Diamantmaterialien weisen jedoch eine Reihe von Nachteilen auf.

Einkristalliner Diamant ist einerseits extrem schwierig herzustellen und zu bearbeiten, andererseits sehr teuer, so dass er für den Einsatz bei Massenprodukten, wie beispielsweise Rasierklingen, denkbar ungeeignet ist.

Polykristalline Diamantschichten, wie sie im Stand der Technik verwendet werden, zeichnen sich durch eine deutlich heterogene Verteilung der Größe der kristallinen Domänen aus. Typischerweise variieren die Größen der kristallinen Bereiche bei polykristallinem Diamant über mehrere Größenordnungen. Hierbei finden sich Verteilungen, bei denen die größten auftretenden Kristallitdomänen einen Durchmesser aufweisen, der um einen Faktor 100 größer ist als der Durchmesser der kleinsten auftretenden kristallinen Domänen, wobei typische Werte für die durchschnittliche Größe der Kristallite d₅₀ zwischen 2 und 100 µm liegen. Gemäß dieser Definition liegen zumindest 50 % der Kristallite mit einer durchschnittlichen Größe zwischen 2 und 100 µm vor. Eine derartige polykristalline Diamantschicht ist damit sehr heterogen, jedoch kostengünstig herzustellen.

Bei derartigen polykristallinen heterogenen Diamantschichten hat es sich als nachteilig gezeigt, dass aufgrund der Heterogenität der kristallinen Domänen diese Klingen äußerst schwer anzuschärfen sind. Selbst für den Fall, dass eine zuverlässige Schneide, d.h. eine glatte und durchgehende Schneide, aus polykristallinem Diamant hergestellt werden kann, ist zu beobachten, dass aufgrund der heterogenen Kristalldomänen bereits beim erstmaligen Gebrauch eine Schartigkeit zu beobachten ist. Dies ist auf die beim Schneidvorgang auf die Schneidkante auftretenden hohen Schneidkräfte zurückzuführen, wobei stets ein gewisser Anteil vorhandener Kristallite aus dem Kristallitverband herausbricht. Die Größe des Ausbruchs richtet sich dabei nach der Korngröße. Beispielsweise bei der Anwendung als Rasierklinge, ist dies jedoch nicht wünschenswert, da derartige Schartigkeiten oder Ausbrüche schnell zu einem Verlust der Schneidfähigkeit und Schneidhaltigkeit bzw. zur Erhöhung der Schneidkräfte führen, was sich z.B. in einem schmerzhaften Gefühl bei der Rasur äußern kann, da Verletzungen der Haut auftreten können.

Aufgrund der polykristallinen Struktur und der Ausbildung einer Textur, weisen polykristalline Diamantschichten auf der Wachstumsseite eine hohe Oberflächenrauheit chenrauheit auf. Diese ist liegt in der Regel über rms>1µm.

Dies macht somit eine nachträgliche Politur von polykristallinen Schichten notwendig, um glatte Oberflächen zu erhalten.

Ferner weisen polykristalline Diamantschichten im Querbruch eine kolumnare Struktur auf, d.h. die Korngrenzen verlaufen im Wesentlichen senkrecht zur Substratoberfläche. Da die Korngrenze einen makroskopischen Defekt darstellt, wirkt sie wie eine Sollbruchstelle. Ungünstigerweise beinhalten polykristalline Diamantschichten eine Vielzahl dieser Sollbruchstellen und sind deshalb sehr bruchanfällig, So liegt etwa die Biegebruchspannung σ₀ bei polykristallinen Schichten etwa bei ca. 1/10 derer von einkristallinem Diamant.

Durch den heterogenen Aufbau polykristalliner Diamantschichten weisen diese auch meist innere mechanische Spannungen auf, die sich makroskopisch durch einen Verzug der Schichten äußern. Neben den damit verbundenen Problemen der Durchbiegung (Verzug) der Schneidkante verringern diese zusätzlich die Bruchspannung und führen somit zu erhöhter Bruchanfälligkeit.

Aus der US 6,289,593 A ist eine Rasierklinge bekannt, die eine Beschichtung aus einer amorphen Kohlenstoffschicht besteht.

Ausgehend von den aus dem Stand der Technik bekannten Nachteilen ist es daher Aufgabe der vorliegenden Erfindung, ein Schneidwerkzeug anzugeben, das kostengünstig und zuverlässig herstellbar ist, eine zumindest gleiche hohe Schneidhaltigkeit und Schneidfähigkeit gegenüber den aus dem Stand der Technik bekannten Diamantklingen aufweist und bei dem Ausbrüche, wie sie bei den polykristallinen Diamant-Schneidwerkzeugen bekannt sind, nur in untergeordneter Ordnung auftreten.

Diese Aufgabe wird bezüglich eines Schneidwerkzeugs mit den Merkmalen des Patentanspruchs 1 sowie bezüglich eines Verfahrens zur Herstellung des erfindungsgemäßen Schneidwerkzeuges mit den Merkmalen des Patentanspruchs 14 gelöst. Mit Patentanspruch 15 werden Verwendungszwecke des erfindungsgemäßen Schneidwerkzeugs angegeben. Die jeweiligen abhängigen Patentansprüche stellen dabei vorteilhafte Weiterbildungen dar.

Erfindungsgemäß wird somit ein Schneidwerkzeug bereitgestellt, das eine Schneidkante aufweisende, synthetische Diamantschicht umfasst. Die Schneidkante zeichnet sich dabei durch ein Profil mit abnehmender Schichtdicke auf, wobei die Diamantschicht aus feinkristallinem Diamant besteht.

Erfindungsgemäß wird unter feinkristallinem Diamant eine Diamantschicht verstanden, wobei die kristallinen Domänen eine mittlere Korngröße d₅₀ von ≤ 500 nm aufweisen. Hierunter wird verstanden, dass zumindest bei 50 % der Kristallite jede Dimension eines einzelnen Kristallits ≤ 500 nm ist. Die fein-kristalline Diamantschicht zeichnet sich somit durch eine äußerst hohe Homogenität der Kristallite aus.

Überraschenderweise konnte gefunden werden, dass bei Schneidkanten, die aus derartigen feinkristallinen Diamantschichten gebildet sind, ein Ausbrechen, wie es von polykristallinem Diamant bekannt ist, quasi vollständig unterbleibt. Gegenüber einkristallinem Diamant hat sich gezeigt, dass die Herstellung von feinkristallinem Diamant verglichen mit der Herstellung von einkristallinem Diamant wesentlich einfacher und kostengünstiger zu bewerkstelligen ist. Somit können auch längere und/oder großflächigere Diamantklingen bereitgestellt werden, wie sie z.B. in Rasierern Verwendung finden, was bei Diamantklingen aus einkristallinem Diamant bislang nicht möglich war.

Aufgrund der extrem hohen Biegebruchspannung des feinkristallinen Diamants (σ₀ ~ 5,7 GPa) wird erreicht, dass trotz hoher lokaler mechanischer Beanspruchung ein Ausbrechen einzelner Kristallite aus der feinkristallinen Diamantschicht, insbesondere aus der Schneidkante, fast vollständig unterbleibt. Auch bei längerem Gebrauch behält daher das Schneidwerkzeug seine ursprüngliche Schärfe bei.

Bezüglich der Definition der Biegebruchspannung σ₀ wird auf die folgenden Literaturstellen verwiesen:
- R. Morrell et al., Int. Journal of Refractory Metals & Hard Materials, 28 (2010), S. 508-515;
- R. Danzer et al. in "Technische keramische Werkstoffe", herausgegeben von J. Kriegesmann, HvB Verlag, Ellerau, ISBN 978-3-938595-00-8, Kapitel 6.2.3.1 - Der 4-Kugelversuch zur Ermittlung der biaxialen Biegefestigkeit spröder Werkstoffe".

Die Biegebruchspannung σ₀ wird dabei durch statistische Auswertung von Bruchversuchen z.B. im B3B Belastungsversuch gemäß den oben stehenden Literaturangaben ermittelt. Sie ist dabei definiert als die Bruchspannung, bei der eine Bruchwahrscheinlichkeit von 63 % vorliegt.

Da feinkristalline Diamantschichten bezüglich Ihrer Korngrößenverteilung homogener sind als polykristalline Diamantschichten, weist das Material auch weniger Eigenspannungen auf. Dadurch ist ein makroskopischer Verzug der Schneide weniger wahrscheinlich.

Die erfindungsgemäßen Schneidwerkzeuge können dabei bezüglich der Schneidkante symmetrisch oder asymmetrisch ausgebildet sein. Insbesondere ist es möglich, dass das Schneidwerkzeug eine Fase aufweisen kann, d.h. einen zweiten Winkel an der Schneide.

Eine bevorzugte Ausführungsform sieht vor, dass die mittlere Korngröße dσ₀ des feinkristallinen Diamants ≤ 100 nm, weiter bevorzugt zwischen 5 und 100 nm, besonders bevorzugt zwischen 10 und 70 nm beträgt.

Gemäß der Erfindung ist vorgesehen, dass der Anteil an sp- und sp²-Bindungen der feinkristallinen Diamantschicht zwischen 0,5 und 10 %, bevorzugt zwischen 2 und 9 %, besonders bevorzugt zwischen 3 und 8 % beträgt. Ein höherer sp²-Anteil bewirkt dabei, dass das E-Modul der feinkristallinen Diamantschicht etwas erniedrigt wird. Gleichzeitig sinkt ebenso die Härte dieses Materials. Dadurch werden die feinkristallinen Diamantschichten insgesamt flexibler und elastischer und können sich dem Schneidgut bzw. der Kontur des Schneidguts besser anpassen.

Die Schneidkante ist idealerweise rund ausgebildet, bevorzugt beträgt dabei der Verrundungsradius r der Diamantschicht an der Schneidkante zwischen 3 und 100 nm, bevorzugt zwischen 15 und 70 nm, besonders bevorzugt zwischen 20 und 50 nm.

Besonders gute Ergebnisse hinsichtlich der Schneidfähigkeit ergeben sich, wenn der Schneidwinkel β zwischen 10° und 40°, bevorzugt zwischen 10° und 30°, besonders bevorzugt zwischen 15° und 25° beträgt.

In einer weiter bevorzugten Ausführungsform ist der Verrundungsradius r auf die mittlere Korngröße d₅₀ des feinkristallinen Diamants abgestimmt. Hierbei ist es insbesondere vorteilhaft, wenn das Verhältnis zwischen dem Verrundungsradius r der Diamantschicht an der Schneidkante und der mittleren Korngröße d₅₀ des feinkristallinen Diamants r/d₅₀ zwischen 0,03 und 20, bevorzugt zwischen 0,05 und 15, besonders bevorzugt zwischen 0,5 und 10 beträgt.

Eine erste besonders bevorzugte Alternative der vorliegenden Erfindung sieht vor, dass das Schneidwerkzeug vollständig aus der Diamantschicht gebildet ist, wobei die Diamantschicht eine Dicke von 10 bis 1.000 µm, bevorzugt 10 bis 500 µm, besonders bevorzugt 20 bis 250 µm aufweist. In dieser Ausführungsform ist das Schneidwerkzeug als Volldiamantklinge ausgebildet.

Eine ebenso bevorzugte weitere Alternative der vorliegenden Erfindung sieht vor, dass die Diamantschicht auf einem Substratmaterial angeordnet ist, wobei die Diamantschicht eine Dicke von bis zu 1 und 500 µm, bevorzugt 5 bis 200 µm aufweist. Die Schneidkante ist dabei in der Diamantschicht ausgebildet.

Diese Ausführungsform ist dahingehend vorteilhaft, dass die Diamantschicht mit einer geringeren Schichtdicke als bei einer Volldiamantklinge ausgebildet werden kann, wobei sich Einsparungen hinsichtlich des relativ teuer und aufwändig herzustellenden Diamantmaterials ergeben. Die Funktion der Verstärkung der Klinge kann dabei das Substrat übernehmen.

Bevorzugte Substratmaterialien sind dabei ausgewählt aus der Gruppe bestehend aus Metallen, wie Titan, Nickel, Chrom, Niob, Wolfram, Tantal, Molybdän, Vanadium, Platin, eisenhaltigen Werkstoffen, wie Stahl und/oder Germanium; aus kohlenstoff- und/oder stickstoff- oder bor-haltigen Keramiken, wie Siliziumkarbid, Siliziumnitrid, Bornitrid, Tantalkarbid, Wolframkarbid, Molybdänkarbid, Titannitriden, TiAlN, TiCN und/oder TiB₂, Glaskeramiken, wie z.B. Zerodur® oder Pyrex®; Verbundwerkstoffen aus keramischen Werkstoffen in einer metallischen Matrix (Cermets); Hartmetallen; gesinterten Carbidhartmetallen, wie z.B. Cobalt- oder Nickel-gebundene Wolframcarbide oder Titancarbide; Silizium, Glas oder Saphir; sowie einoder polykristallinem Diamant und/oder diamantartigen Kohlenstoffschichten.

Weiter ist bevorzugt, wenn der in Richtung der Dicke der feinkristallinen Diamantschicht gemessene Gradient der mittleren Korngröße des feinkristallinen Diamants < 300 %, bevorzugte < 100 %, besonders bevorzugt < 50 % beträgt. Diese Ausführungsform sieht vor, dass der mittlere Korngrößendurchmesser der feinkristallinen Domänen der Diamantschicht durch die gesamte Schichtdicke hindurch relativ gleichmäßig bis besonders gleichmäßig verteilt ist, d.h. die Korngrößen sind auf der einen Seite der Diamantschicht ca. gleich groß wie auf der anderen Seite der Diamantschicht; besonders vorteilhaft ist dabei natürlich eine nahezu oder eine vollständig komplette Homogenität der feinkristallinen Domänen der Diamantschicht. Der Gradient wird dadurch bestimmt, dass der mittlere Korngrößendurchmesser d₅₀ auf einer Seite der Diamantschicht ermittelt wird und in Bezug zum mittleren Korngrößendurchmesser auf der gegenüber liegenden Seite der Diamantschicht in Bezug gesetzt wird.

Eine weitere bevorzugte Ausführungsform der vorliegenden Erfindung sieht vor, dass zwischen dem Substrat und der feinkristallinen Diamantschicht mindestens eine erste Haftvermittlerschicht, bevorzugt aus Siliziumkarbid, Siliziumnitrid, Wolfram, Titan oder Silizium, aufgebracht ist. Diese Ausführungsform gewährleistet einen guten Halt der Diamantschicht auf dem Substrat. Die erste Haftvermittlerschicht erhöht dabei die Stärke des mechanischen Verbunds zwischen Kern und feinkristalliner Diamantschicht und ermöglicht so eine zuverlässige Weiterverarbeitung.

Unabhängig von der zuvor erwähnten Ausführungsform ist gemäß einer besonders bevorzugten Variante der Erfindung auf der feinkristallinen Diamantschicht mindestens eine zweite Haftvermittlerschicht, bevorzugt aus Cr, Pt, Ti oder W, sowie darauf eine Gleitschicht, insbesondere eine Polymerschicht, bevorzugt eine PTFE-Schicht (Teflon), Kohlenstoffschicht, bevorzugt eine Graphitschicht und/oder eine DLC-Schicht, aufgebracht. Die zweite Haftvermittlerschicht dient ebenso der besseren Anbindung der Gleitschicht an die feinkristalline Diamantschicht. Die Gleitschicht dient zur Reibungsminimierung. Für den Fall, dass Kohlenstoffschichten, Graphit- oder DLC-Schichten als Gleitschicht verwendet werden, kann auf die zweite Haftvermittlerschicht auch verzichtet werden, da ein direktes Anbinden der Kohlenstoffschichten an die feinkristalline Diamantschicht möglich ist. Die Gleitschicht dient dabei der Reibungsminimierung zwischen Schneidwerkzeug und Schneidgut. Ebenso wird eine Minimierung von Schmutzanhaftung, eine Vermeidung von Schneidstaub sowie eine Verringerung der Schneidkräfte erreicht. Bei einer zuvor beschriebenen Volldiamantklinge können diese zusätzlichen Beschichtungen z.B. lokal im Bereich der Schneide vorhanden sein, ebenso kann das komplette Schneidwerkzeug mit diesen Beschichtungen versehen sein.

Bei einem Schneidwerkzeug, das eine auf einem Substrat angeordnete Diamantschicht aufweist, können die zuvor beschriebenen zusätzlichen Beschichtungen ebenso z.B. im Bereich der die Schneide bildenden Flanken des Schneidwerkzeugs aufgebracht sein. Ebenso ist jedoch ein kompletter Überzug des Schneidwerkzeugs bzw. zumindest der Flächen der Diamantschicht möglich.

In einer weiteren vorteilhaften Ausführungsform weist die Diamantschicht eine mittlere Oberflächenrauigkeit von R_{A} < 5 µm, bevorzugt < 2 µm, besonders bevorzugt < 1 µm, auf. Dies macht eine zusätzliche mechanische Politur der gewachsenen Diamantoberfläche überflüssig.

Eine weitere bevorzugte Variante sieht vor, dass die Schneidkante in regelmäßigen Abständen, bevorzugt in regelmäßigen Abständen von weniger als 10 mm, Einkerbungen oder Durchtrennungen aufweist. Bevorzugte Abstände liegen dabei beispielsweise zwischen 5 und 9 mm. Diese Einkerbungen ermöglichen die Führung der Klinge relativ zum Schneidgut und somit eine Stabilisierung des Schneidwerkzeugs während des Schneidvorgangs.

Insbesondere ist das Schneidwerkzeug als Klinge, Messerklinge, Rasierklinge, Skalpell, Messer, Maschinenmesser, Schere oder Maschinenschere ausgebildet bzw. kann als solches verwendet werden. Ebenso ist es möglich, dass das Schneidwerkzeug als Rasiersystem, d.h, als Kopf mit mehreren Rasierklingen ausgebildet ist bzw. als solches verwendet werden kann. Dabei sind alle Rasierklingen als erfindungsgemäßes Schneidwerkzeug ausgebildet.

In einer bevorzugten Ausführungsform beträgt die Biegebruchspannung σ₀ der Diamantschicht > 2 GPa, bevorzugt > 4 GPa, besonders bevorzugt > 5 GFa. σ₀ ist dabei wie oben stehend definiert.

In einer weiteren bevorzugten Ausführungsform beträgt der E-Modul der Diamantschicht < 1.200 GPa, bevorzugt < 900, besonders bevorzugt < 750 GPa.

Eine weitere bevorzugte Ausführungsform sieht vor, dass die Kristallite der feinkristallinen Diamantschicht bevorzugt in <100>-, <110>- und/oder <111>-Richtung aufgewachsen sind, d.h. eine Textur vorliegt. Dies kann aus dem Herstellungsprozess resultieren, bei dem die wachstumsgeschwindigkeit bestimmter Kristallrichtungen gezielt bevorzugt werden kann. Diese anisotrope Textur der Kristallite beeinflusst die mechanischen Eigenschaften ebenso positiv.

Erfindungsgemäß wird ebenso ein Verfahren zur Herstellung eines im Voranstehenden beschriebenen Schneidwerkzeuges angegeben, bei dem die folgenden Schritte durchgeführt werden:
a) Bereitstellen einer synthetischen, feinkristallinen Diamantschicht,
b) ein- oder beidseitiges Durchtrennen der feinkristallinen Diamantschicht unter einem Winkel α, der zwischen 50° und 85°, bevorzugt zwischen 60° und 80°, weiter bevorzugt zwischen 65° und 75°, zur Flächennormalen der feinkristallinen Diamantschicht liegt, wobei mindestens ein Fragment mit einer Schneidkante entsteht, sowie
c) Nachschärfen der Schneidkante mittels eines Plasma- oder Ionenätzverfahrens.

Bei einem einseitigen Durchtrennen der einkristallinen Diamantschicht entsteht dabei ein asymmetrisches Schneidwerkzeug. Dabei wird unter einem gegebenen Winkel α eine Durchtrennung der Diamantschicht durchgeführt. Es entsteht dabei ein Fragment, das an den beiden die Diamantschicht begrenzenden Flächen, eine stumpfe Kante aufweist, die einen Winkel > 90° aufweist, sowie eine scharfe Kante, die einen Winkel 90° aufweist. Diese scharfe Kante bildet später, d.h. nach dem Nachschärfen die Schneidkante. Dabei gilt prinzipiell die Beziehung α + β = 90° zwischen Winkel α und Schneidwinkel β. Durch das Nachschärfen kann es u.U. zu Abweichungen von der oben genannten Beziehung kommen.

Ebenso ist es jedoch möglich, die feinkristalline Diamantschicht von beiden Seiten her zu durchtrennen. Dabei wird die feinkristalline Diamantschicht von beiden flächigen Seiten jeweils unter einem Winkel α durchschnitten, wobei vorzugsweise die gleichen Winkel α für die Schnitte von beiden Seiten her gewählt werden. Für den Fall, dass die feinkristalline Diamantschicht von beiden Seiten her unter gleichem Winkel und auf gleicher Höhe durchtrennt wird, können auf diese Art und Weise somit auch Schneidwerkzeuge mit symmetrischen Schneidkanten hergestellt werden, wie sie z.B. in Fig. 2b dargestellt sind. Für derartige Klingen gilt prinzipiell die Beziehung α + γ = 90° (mit γ = β/2) zwischen Winkel α und Schneidwinkel β. Durch das Nachschärfen kann es u.U. zu gewissen Abweichungen von der oben genannten Beziehung kommen.

Die Beziehung zwischen den Winkeln α, β und γ ist beispielsweise auch in den Figuren 2b und 2e dargestellt und erläutert.

Je nachdem, ob die feinkristalline Diamantschicht von einer oder von beiden Seiten her durchtrennt wird, muss, wie aus den voranstehenden Ausführungen ersichtlich ist, ein anderer Winkel α, unter dem die feinkristalline Diamantschicht geschnitten wird, gewählt werden, um zu gleichen Schnittwinkeln β zu gelangen. Es ist dabei jedoch stets zu bevorzugen, dass - egal ob die feinkristalline Diamantschicht von einer oder von beiden Seiten her durchtrennt wird - nach dem Durchtrennungsvorgang ein Schneidwinkel β zwischen 10 und 40°, bevorzugt 10 und 30°, weiter bevorzugt zwischen 15 und 25° vorliegt.

Gemäß dieser allgemeinen ersten Ausführungsform ist dabei beispielsweise eine asymmetrische oder symmetrische Volldiamantklinge realisierbar. Die im ersten Schritt bereitgestellte synthetische, feinkristalline Diamantschicht kann dabei auf einem planaren Substrat durch aus dem Stand der Technik bekannte Standardverfahren erzeugt werden. Wichtig ist dabei lediglich, dass der durchschnittliche Korngrößendurchmesser d₅₀ der kristallinen Domänen in der feinkristallinen Diamantschicht ≤ 500 nm beträgt. Durch anschließendes Entfernen des Substrats durch geeignete Methoden wird die feinkristalline Diamantschicht isoliert erhalten.

Der Trennschritt kann dabei auf alle möglichen Arten, wie z.B. Laserschneiden, Plasma- bzw. Ionenätzen, Wasserstrahlschneiden oder mechanische Bearbeitung durchgeführt werden. Bei Durchführung des Trennschrittes wird dabei bereits der Schneidwinkel β des entstehenden Schneidwerkzeugs vorgegeben. Hinsichtlich der Schneidkante bilden sich dabei im Idealfall zwei gleichartige Fragmente aus, bei geeigneter Durchführung des Trennschnittes sind beide spitzwinkligen Enden der Diamantschicht bereits dafür geeignet, als Schneidkante des Schneidwerkzeugs herangezogen zu werden.

Bei den weiter oben beschriebenen Verfahren zur Herstellung der Volldiamantklinge ist es bevorzugt, wenn das Bereitstellen der feinkristallinen Diamantschicht durch Aufbringen der feinkristallinen Diamantschicht auf ein Substrat sowie anschließender teilweiser oder vollständiger Entfernung des Substrates erfolgt.

Die eventuelle Entfernung des planaren Substrats kann vor oder auch nach der Ausführung des Trennschritts erfolgen. Gegebenenfalls kann das Substrat auch beibehalten werden und zur mechanischen Stabilität beitragen (Sandwichaufbau).

Das im Anschluss an den Trennschritt erfolgende Nachschärften mittels eines Plasma- oder Ionenätzverfahrens ist ebenso durch bereits aus dem Stand der Technik bekannte Plasmaätzverfahren möglich.

In einer weiteren Ausführungsform des Verfahrens wird die synthetische, feinkristalline Diamantschicht auf ein Substrat abgeschieden und im Anschluss daran werden die Schritte b) und c) durchgeführt.

Gemäß dieser besonderen Ausführungsform kann die weiter oben beschriebene Diamantklinge, die eine auf einem Substrat aufgebrachte feinkristalline Diamantschicht aufweist, hergestellt werden. Bezüglich der einzelnen Schritte wird auch schon auf die weiter oben gemachten Ausführungen verwiesen.

Die feinkristalline Diamantschicht kann derart erzeugt werden, dass zum Aufbringen der feinkristallinen Diamantschicht feinkristalline Diamantimpfkristalle auf dem Substrat abgeschieden und auf den Diamantimpfkristallen die feinkristalline Diamantschicht z.B. über CVD-Verfahren abgeschieden wird.

Eine exemplarische Verfahrensführung zur Herstellung der feinkristallinen Diamantschicht ist nachfolgend angegeben:

### Beispiel

Die feinkristallinen Diamantschichten werden z.B. mittels eines "Heißdraht-CVD-Verfahren" hergestellt. Bei diesem Verfahren wird in einer Vakuumkammer mittels heißer Drähte, z.B. Wolframdrähte, eine Gasphase bestehend aus z.B. 1 bis 5 Vol.-% CH₄ und 95 bis 99 Vol.-% Wasserstoff aktiviert. Die Drahttemperatur liegt beispielsweise in einem Bereich von 1.800°C bis 2.400°C. Bei einem Abstand zwischen dem Substrat und den Drähten von 1 cm bis 5 cm wird dabei eine Substrattemperatur von 600 °C bis 900 °C eingestellt. Der Druck der Gasatmosphäre liegt zwischen 3 mbar und 30 mbar. Dabei erfolgt eine Abscheidung der feinkristallinen Diamantschicht auf dem Substrat.

Das Durchtrennen, das bei den oben genannten Varianten des Verfahrens im Schritt b) durchgeführt wird, kann beispielsweise mittels eines Lasers, mittels Drahterosion, mittels Wasserstrahl, mittels Plasmaoder Ionenätzen, oder mittels mechanischer \Verfahren erfolgen.

Weitere Einzelheiten und bevorzugte Ausgestaltungen der Erfindung ergeben sich aus den Ausführungsbeispielen und den Figuren, wobei die Figuren nicht maßstabsgetreu sind. Es zeigt:
Figur 1 einen Vergleich dreier Typen von Klingen, nämlich a) eine Volldiamantklinge aus einkristallinem Diamant (Stand der Technik), b) eine Volldiamantklinge aus polykristallinem Diamant (Stand der Technik), sowie c) eine erfindungsgemäße Volldiamantklinge aus feinkristallinem Diamant (erfindungsgemäß);
Figur 2 verschiedene Varianten des erfindungsgemäßen Verfahrens zur Herstellung des erfindungsgemäßen Schneidwerkzeuges;
Figur 3 verschiedene Formen erfindungsgemäßer Schneidwerkzeuge;
Figuren 4 und 5 zwei Ausführungsformen eines erfindungsgemäßen Schneidwerkzeugs mit unterschiedlichen Geometrien der Schneide.
Figur 6 eine weitere Ausführungsform eines erfindungsgemäßen Schneidwerkzeugs mit Einkerbungen.

Figur 1 zeigt drei verschiedene Varianten aus Klingen, die jeweils komplett aus Diamant gebildet sind.

Figur 1a zeigt eine Klinge, die aus einkristallinem Diamant besteht. Allerdings ist es extrem schwierig, einkristallinen Diamant in makroskopischer Ausbildung, wie beispielsweise Klingen, effizient und reproduzierbar herzustellen, so dass derartige Klingen nur in limitierter Stückzahl erhältlich sind und zudem sehr teuer sind. Ebenso ist der Verrundungsradius r der Schneide angedeutet (Detail D).

Figur 1b zeigt standardmäßig aus dem Stand der Technik bekannte Volldiamantklingen, die auf polykristallinem Diamantmaterial beruhen. In Figur 1b ist die Polymorphie der angeordneten KristallitDomänen des polykristallinen Materials schematisch dargestellt. Bei einem Schneidvorgang an der Kante kann es bei den hier auftretenden hohen Schneidkräften dazu kommen, dass einzelne Kristallite aus der Klinge, insbesondere im Bereich bevorzugt entlang von Korngrenzen der Schneidkante (siehe Detail A), ausbrechen, so dass die Klinge z.B. bereits beim erstmaligen Gebrauch eine erhöhte Schartigkeit aufweist. Hieraus resultiert eine äußerst inhomogen ausgebildete Schneidkante, die die Schneidfähigkeit und die Schneidhaltigkeit einer derartigen Klinge maßgeblich beeinträchtigt.

In Figur 1c ist eine erfindungsgemäße Klinge aus nano- oder feinkristallinem Diamantmaterial dargestellt. Im Vergleich zur in Figur 1b dargestellten polykristallinen Diamantklinge fällt auf, dass die mittlere Größe, d.h. der Durchmesser d₅₀ der jeweiligen Kristallitdomänen, um ein Vielfaches kleiner ausgebildet ist als bei polykristallinem Diamant (vgl. insbesondere Detail A und B). Besonders vorteilhaft ist dabei, dass das Ausbrechen der Klinge im Schneidbereich im Vergleich zur Ausprägungsform des polykristallinen Diamants gemäß Figur 1b wesentlich verringert ist, da die Kristallite, die gegebenenfalls herausbrechen können, wesentlich kleiner ausgeprägt sind. Somit sind Schädigungen der Klinge im Vergleich zur Figur 1b lediglich auf mikroskopischem Maßstab feststellbar, so dass die makroskopische Struktur der Schneidkante der Klinge gemäß Figur 1c im Wesentlichen unbeeinträchtigt bleibt. Insofern ist eine deutLiche Steigerung der Schneidhaltigkeit (konstante Schärfe), auch bei längerem Gebrauch der Klinge, beobachtbar. Die nanokristallinen Kristallitdomänen einer Klinge gemäß Figur 1c liegen dabei unterhalb 500 nm, während polykristalline Diamantkristalldomänen eine durchschnittliche Größenordnung der Kristallitdomäne d₅₀ zwischen 2 und 100 µm aufweisen.

Figur 2 zeigt drei alternative Varianten zur Herstellung des erfindungsgemäßen Schneidwerkzeugs mittels des erfindungsgemäßen Verfahrens, die jeweils in der Figurenabfolge 2a) bis 2c), 2d) bis 2f) und 2g) bis 2i) dargestellt sind.

In der Verfahrensvariante, wie sie in der Figurenfolge 2a) bis 2c) dargestellt ist, wird von einer fertig gestellten feinkristallinen Diamantschicht 2 ausgegangen, Diese feinkristalline Diamantschicht kann über aus dem Stand der Technik bekannte Verfahren, beispielsweise wie vorstehend exemplarisch beschrieben, hergestellt werden.

Die Diamantschicht 1 wird in einem in Fig, 2b) dargestellten Schritt durchtrennt, dabei wird ein zweimaliger Schneidvorgang, jeweils unter einem Winkel α zur Flächennormalen (dargestellt als Pfeil in Fig. 2b) durchgeführt. Es entsteht dabei eine symmetrische Klinge, die in einem in Fig. 2c) dargestellten Schritt einem Plasmaschärfverfahren unterzogen wird. Ersichtlich ist dabei, dass die Beziehung α + γ = 90° mit γ = β/2 gilt. Dabei stellt α den Winkel zur Flächennormalen der Diamantschicht dar, unter der die Diamantschicht von beiden Seiten her durchtrennt wird, und β den Schneidwinkel.

Gemäß einer alternativen Ausführung des Verfahrens (in Fig. 2d) bis 2f) dargestellte Schrittfolge) wird analog zu den in Fig. 2a bis 2c dargestellten Schritten verfahren, es wird jedoch eine asymmetrische Klinge gebildet. Hier gilt α + β = 90°.

In einem in Figur 2e) dargestellten Schritt erfolgt ein Durchtrennen der Diamantschicht 2, beispielsweise kann das Verfahren mittels eines Lasers durchgeführt werden. Bezüglich der Flächennormalen, die mit dem Pfeil in Figur 2e) angedeutet ist, erfolgt eine Durchtrennung der Diamantschicht 2 unter einem Winkel α. Dabei wird eine Schneidkante in beiden entstehenden Fragmenten erzeugt, die Schneidkante weist dabei den Schneidwinkel β auf, der über die Beziehung α + β = 90° mit dem Winkel α korrespondiert. Wie im Detail A ersichtlich ist, ist nach dem erfolgten Schneidprozess die erzeugte Schneidkante noch nicht ausreichend scharf. In einem in Figur 2f) dargestellten Schritt findet ein Nachschärfen der Schneidkante über ein Plasma- bzw. Ionenätzverfahren statt. Wie im Detail B ersichtlich ist, ist nach Abschluss des Schärfvorganges die Schneidkante, wesentlich schäfer als vor dem Prozess. Diese Ausführungen gelten ebenso für die in den Figuren 2a) bis 2c) dargestellte Schrittfolge.

In der dritten in Figur 2 dargestellten Verfahrensvariante (Schrittfolge gemäß Figuren 2g) bis 2i)) wird von einer Diamantschicht 2 ausgegangen, die auf einem Substrat 1 aufgebracht ist. Zwischen Substrat 1 und Diamantschicht 2 können weitere Schichten angeordnet sein, wie z.B. die im Detail c dargestellte Haftvermittlerschicht 3. Dieser Verbund wird in der Schrittfolge in Figur 2h) ebenso unter einem Winkel α zur Flächennormalen durchtrennt, so dass zwei Fragmente A und B entstehen. Dabei entsteht in Fragment A ebenso bereits eine - noch nicht ausreichend scharfe - Schneidkante in der Diamantschicht 2, die analog zu dem Schritt gemäß Figur 2f) in einem sich anschließenden Schärfverfahren (Schritt gemäß Figur 2i)) mittels Plasma- bzw. Ionenätzprozessen nachgeschärft werden kann. Um auch im im Schritt gemäß Figur 2h) erzeugten Fragment B eine Schneidkante in der Diamantschicht 2 ausbilden zu können, muss der Schnittüberstand der Substratschicht 1 noch entfernt werden (nicht dargestellt). Dies kann beispielsweise durch einen neuen Schneidprozess erfolgen, so dass nach entsprechender Verarbeitung ein weiteres Fragment vorliegt, das dem Fragment A, wie in Figur 2h) dargestellt, entspricht.

Figur 3 zeigt verschiedene Ausführungsformen des erfindungsgemäßen Schneidwerkzeugs, beispielsweise in Form eines Maschinenmessers a), eines Küchenmessers b) bzw. verschieden ausgestalteter Klingen c) bzw. d). Ebenso sind Rasierklingen (siehe e)) möglich.

Figur 4 zeigt eine spezielle Ausführungsform, bei der das Schneidwerkzeug auf einer feinkristallinen Diamantschicht 2 basiert. Dieses Schneidwerkzeug stellt eine Volldiamantklinge dar. Auf der Diamantschicht 2 sind eine Haftvermittlerschicht 3 sowie eine auf der Haftvermittlerschicht 3 aufgebrachte Gleitschicht 4 ausgebildet. Die Haftvermittlerschicht 3 kann dabei bevorzugt aus Metallen, wie beispielsweise Chrom, Platin, Titan, Silizium oder Wolfram, bestehen. Diese Metalle können z.B. durch CVD- oder PVD-Prozesse auf die Diamantschicht 2, die die Klinge bildet, aufgedampft bzw. aufgesputtert werden. Für die Gleitschicht 4 kommen insbesondere polymere Materialien, z.B. PTFE, in Frage. Es sind aber auch kohlenstoffbasierte Gleitschichten, wie z.B. DLC oder Graphit möglich. In Figur 4 ist eine Ausführungsform des Schneidwerkzeugs dargestellt, wobei die Schneidkante asymmetrisch ausgebildet ist.

Figur 5 zeigt im Wesentlichen die gleiche Ausführungsform wie Figur 4, nur dass hier lediglich das Schneidwerkzeug hinsichtlich der Schneidkante symmetrisch ausgebildet ist.

In Figur 6 ist eine weitere Ausführungsform der Diamantklinge dargestellt, die Einkerbungen in der Schneide aufweist. Die Einkerbungen sind dabei durchgehend durch die Diamantklinge ausgebildet und können beispielsweise, wie in Figur 6a dargestellt, in regelmäßigen Abständen ausgebildet sein. Der hier dargestellte regelmäßige Abstand kann beispielsweise weniger als 10 mm, z.B. 5 mm, betragen. Figur 6b zeigt eine weitere Variante der Klinge, bei der die Einkerbung breiter ausgebildet ist, die Breite einer derartigen Einkerbung kann beispielsweise zwischen 0,01 und 1 mm liegen und zur Führung der Klinge relativ zum Schneidgut dienen.

## Patentansprüche

1. Schneidwerkzeug mit einer eine Schneidkante aufweisenden, synthetischen Diamantschicht, wobei die Schneidkante ein Profil mit abnehmender Schichtdicke aufweist, **dadurch gekennzeichnet, dass** die Diamantschicht aus feinkristallinem Diamant mit einer mittleren Korngröße d₅₀ ≤ 500 nm besteht mit der Maßgabe, dass der Anteil an spund sp²-Bindungen zwischen 0,5 und 10 % liegt.

2. Schneidwerkzeug nach Anspruch 1, **dadurch gekennzeichnet, dass** der Verrundungsradius r der Diamantschicht an der Schneidkante zwischen 3 und 100 nm, bevorzugt zwischen 15 und 70 nm, besonders bevorzugt zwischen 20 und 50 nm beträgt.

3. Schneidwerkzeug nach einem der vorhergehenden Ansprüche, **dadurch gekennzeichnet, dass** der Schneidwinkel β zwischen 10° und 40°, bevorzugt zwischen 10° und 30°, besonders bevorzugt zwischen 15° und 25° beträgt.

4. Schneidwerkzeug nach einem der vorhergehenden Ansprüche, **dadurch gekennzeichnet, dass** das Verhältnis zwischen dem Verrundungsradius r der Diamantschicht an der Schneidkante und der mittleren Korngröße d₅₀ des feinkristallinen Diamants r/d₅₀ zwischen 0,03 und 20, bevorzugt zwischen 0,05 und 15, besonders bevorzugt zwischen 0,5 und 10 liegt.

5. Schneidwerkzeug nach einem der vorhergehenden Ansprüche, **dadurch gekennzeichnet, dass** das Schneidwerkzeug vollständig aus der Diamantschicht gebildet ist, wobei die Diamantschicht eine Dicke von bis zu 10 bis 1.000 µm, bevorzugt 10 bis 500 µm, besonders bevorzugt 20 bis 250 µm aufweist.

6. Schneidwerkzeug nach einem der Ansprüche 1 bis 4, **dadurch gekennzeichnet, dass** die Diamantschicht auf einem Substratmaterial angeordnet ist, wobei die Diamantschicht eine Dicke von bis zu 1 und 500 µm, bevorzugt 5 bis 200 µm aufweist.

7. Schneidwerkzeug nach vorhergehendem Anspruch, **dadurch gekennzeichnet, dass** das Substratmaterial ausgewählt ist aus der Gruppe bestehend aus Metallen, wie Titan, Nickel, Chrom, Niob, Wolfram, Tantal, Molybdän, Vanadium, Platin, eisenhaltigen Werkstoffen wie Stahl und/oder Germanium; aus kohlenstoff- und/oder stickstoff- oder bor-haltigen Keramiken, wie Siliziumkarbid, Siliziumnitrid, Bornitrid, Tantalkarbid, Wolframkarbid, Molybdänkarbid, Titannitride, TiAlN, TiCN und/oder TiB₂, Glaskeramiken; Verbundwerkstoffen aus keramischen Werkstoffen in einer metallischen Matrix (Cermets); Hartmetallen; gesinterten Carbidhartmetallen, wie z.B. Cobaltoder Nickel-gebundenen Wolframcarbiden oder Titancarbiden; Silizium, Glas oder Saphir; sowie ein- oder polykristallinem Diamant und/oder diamantartigen Kohlenstoffschichten.

8. Schneidwerkzeug nach einem der vorhergehenden Ansprüche, **dadurch gekennzeichnet, dass** der in Richtung der Dicke der feinkristallinen Diamantschicht gemessene Gradient der mittleren Korngröße des feinkristallinen Diamants < 300 %, bevorzugt < 100 %, besonders bevorzugt < 50 % beträgt.

9. Schneidwerkzeug nach einem der beiden vorhergehenden Ansprüche, **dadurch gekennzeichnet, dass** zwischen dem Substrat und der feinkristallinen Diamantschicht mindestens eine erste Haftvermittlerschicht, bevorzugt aus Siliziumkarbid, Siliziumnitrid, Wolfram, Titan oder Silizium aufgebracht ist.

10. Schneidwerkzeug nach einem der vorhergehenden Ansprüche, **dadurch gekennzeichnet, dass** auf der feinkristallinen Diamantschicht mindestens eine zweite Haftvermittlerschicht, bevorzugt aus Cr, Pt, Ti oder W, sowie darauf eine Gleitschicht, insbesondere eine Polymerschicht, bevorzugt eine PTFE-Schicht, Kohlenstoffschicht, bevorzugt eine Graphitschicht und/oder eine DLC-Schicht, aufgebracht ist.

11. Schneidwerkzeug nach einem der vorhergehenden Ansprüche, **dadurch gekennzeichnet, dass** die Diamantschicht eine mittlere Oberflächenrau!gkeit von R_{A} < 5 µm, bevorzugt < 2 µm, besonders bevorzugt < 1 µm, aufweist.

12. Schneidwerkzeug nach einem der vorhergehenden Ansprüche, **dadurch gekennzeichnet, dass** die Schneidkante in regelmäßigen Abständen, bevorzugt in regelmäßigen Abständen von weniger als 10 mm, Einkerbungen oder Durchtrennungen aufweist.

13. Schneidwerkzeug nach einem der vorhergehenden Ansprüche, **dadurch gekennzeichnet, dass** die Kristallite der feinkristallinen Diamantschicht vornehmlich <100>-, <110>- oder <111>-texturiert sind.

14. Verfahren zur Herstellung eines Schneidwerkzeuges nach einem der Ansprüche 1 bis 13, enthaltend die Schritte:
a) Bereitstellen einer synthetischen, feinkristallinen Diamantschicht mit einer mittleren Korngröße d₅₀ ≤ 500 nm mit der Maßgabe, dass der Anteil an sp- und sp²-Bindungen im Bereich von 0,5 bis 10 % liegt,
b) Ein- oder beidseitiges Durchtrennen der feinkristallinen Diamantschicht unter einem Winkel α, der zwischen 50° und 85°, bevorzugt zwischen 60° und 80°, weiter bevorzugt zwischen 65° und 75°, zur Flächennormalen der feinkristallinen Diamantschicht liegt, wobei mindestens ein Fragment mit einer Schneidkante entsteht, sowie
c) Nachschärfen der Schneidkante mittels eines Plasma- oder Ionenätzverfahrens.

15. Verwendung eines Schneidwerkzeugs nach einem der Ansprüche 1 bis 13 als Klinge, Messerklinge, Rasierklinge, Rasiersystem, Skalpell, Messer, Maschinenmesser, Schere oder als Maschinenschere.

## Claims

1. Cutting tool having a synthetic diamond layer having a cutting edge, wherein the cutting edge has a profile with decreasing layer thickness, **characterised in that** the diamond layer consists of fine crystalline diamond having an average particle size d₅₀ of ≤ 500nm, provided that the proportion of sp- and sp²-bonds lies between 0.5 and 10%.

2. Cutting tool according to claim 1, **characterised in that** the rounding radius r of the diamond layer on the cutting edge amounts to between 3 and 100 nm, preferably between 15 and 70 nm, particularly preferably between 20 and 50 nm.

3. Cutting tool according to one of the preceding claims, **characterised in that** the cutting angle β amounts to between 10° and 40°, preferably between 10° and 30°, particularly preferably between 15° and 25°.

4. Cutting tool according to one of the preceding claims, **characterised in that** the ratio between the rounding radius r of the diamond layer on the cutting edge and the average particle size d₅₀ of the fine crystalline diamond r/d₅₀ lies between 0.03 and 20, preferably between 0.05 and 15, particularly preferably between 0.5 and 10.

5. Cutting tool according to one of the preceding claims, **characterised in that** the cutting tool is formed completely from the diamond layer, wherein the diamond layer has a thickness of up to 10 to 1,000 µm, preferably 10 to 500 µm, particularly preferably 20 to 250 µm.

6. Cutting tool according to one of claims 1 to 4, **characterised in that** the diamond layer is arranged on a substrate material, wherein the diamond layer has a thickness of up to 1 and 500 µm, preferably 5 to 200 µm.

7. Cutting tool according to the preceding claim, **characterised in that** the substrate material is selected from the group consisting of metals, such as titanium, nickel, chromium, niobium, tungsten, tantalum, molybdenum, vanadium, platinum, materials containing iron such as steel and/or germanium; of ceramics containing carbon and/or nitrogen or boron, such as silicon carbide, silicon nitride, boron nitride, tantalum nitride, TiAlN, TiCN, and/or TiB₂, glass ceramic; composite materials made from ceramic materials in a metallic matrix (cermets); hard metals; sintered carbide hard metals, such as for example tungsten carbide or titanium carbide bonded with cobalt or nickel; silicon, glass or sapphire; as well as mono- or polycrystalline diamond and/or adamantine carbon layers.

8. Cutting tool according to one of the preceding claims, **characterised in that** the gradient of the average particle size of the fine crystalline diamond, measured in the direction of the thickness of the fine crystalline diamond layer, amounts to < 300 %, preferably < 100 %, particularly preferably < 50 %.

9. Cutting tool according to one of the two preceding claims, **characterised in that** at least one first adhesion-promoting layer, preferably made from silicon carbide, silicon nitride, tungsten, titanium or silicon, is applied between the substrate and the fine crystalline diamond layer.

10. Cutting tool according to one of the preceding claims, **characterised in that** at least one second adhesion-promoting layer, preferably made of Cr, Pt, Ti or W, is applied to the fine crystalline diamond layer, as well as a sliding layer, in particular a polymer layer, preferably a PTFE layer, carbon layer, preferably a graphite layer and/or a DLC layer.

11. Cutting tool according to one of the preceding claims, **characterised in that** the diamond layer has an average surface roughness R_{A} of < 5µm, preferably < 2 µm, particularly preferably < 1 µm.

12. Cutting tool according to one of the preceding claims, **characterised in that** the cutting edge has notches or cuts at regular distances, preferably at regular distances of less than 10 mm.

13. Cutting tool according to one of the preceding claims, **characterised in that** the crystallites of the fine crystalline diamond layer are especially <100>, <110> or <111> textured.

14. Method to produce a cutting tool according to one of claims 1 to 13, containing the steps:
a) preparing a synthetic, fine crystalline diamond layer having an average particle size d₅₀ of ≤ 500 nm, provided that the proportion of sp- and sp²-bonds lies in the region of 0.5 to 10 %,
b) cutting through one or both sides of the fine crystalline diamond layer at an angle α, which lies between 50° and 85°, preferably between 60° and 80°, more preferably between 65° and 75°, to the surface normal of the fine crystalline diamond layer, wherein at least one fragment results having a cutting edge, as well as
c) re-sharpening the cutting edge by means of a plasma or ionic etching technique.

15. Use of a cutting tool according to one of claims 1 to 13 as a blade, a knife blade, a razor blade, a razor system, a scalpel, a knife, a machining knife, scissors or as machining scissors.

## Revendications

1. Outil de coupe comportant une couche diamantée synthétique présentant une arête de coupe, l'arête de coupe présentant un profil ayant une épaisseur de couche décroissante, **caractérisé en ce que** la couche diamantée est constituée de diamants finement cristallins ayant une taille moyenne de grain d₅₀ ≤ 500 nm, étant entendu que la proportion des liaisons sp et sp² est comprise entre 0,5 et 10 %.

2. Outil de coupe selon la revendication 1, **caractérisé en ce que** le rayon d'arrondi r de la couche diamantée est, au niveau de l'arête de coupe, compris entre 3 et 100 nm, de préférence entre 15 et 70 nm, d'une manière particulièrement préférée entre 20 et 50 nm.

3. Outil de coupe selon l'une des revendications précédentes, **caractérisé en ce que** l'angle de coupe β est compris entre 10 et 40°, de préférence entre 10 et 30°, d'une manière particulièrement préférée entre 15 et 25°.

4. Outil de coupe selon l'une des revendications précédentes, **caractérisé en ce que** le rapport entre le rayon d'arrondi r de la couche diamantée au niveau de l'arête de coupe et la taille moyenne de grain d₅₀ du diamant finement cristallin r/d₅₀ est compris entre 0,03 et 20, de préférence entre 0,05 et 15, d'une manière particulièrement préférée entre 0,5 et 10.

5. Outil de coupe selon l'une des revendications précédentes, **caractérisé en ce que** l'outil de coupe est formé en totalité par la couche diamantée, la couche diamantée présentant une épaisseur allant de jusqu'à 10 à 1000 µm, de préférence de 10 à 500 µm, d'une manière particulièrement préférée de 20 à 250 µm.

6. Outil de coupe selon l'une des revendications 1 à 4, **caractérisé en ce que** la couche diamantée est disposée sur un matériau formant substrat, la couche diamantée présentant une épaisseur de jusqu'à 1 à 500 µm, de préférence de 5 à 200 µm.

7. Outil de coupe selon la revendication précédente, **caractérisé en ce que** le matériau formant substrat est choisi dans le groupe consistant en les métaux tels que le titane, le nickel, le chrome, le niobium, le tungstène, le tantale, le molybdène, le vanadium, le platine, les matériaux ferreux tels que l'acier et/ou le germanium ; les céramiques contenant du carbone et/ou de l'azote et/ou du bore, tels que le carbure de silicium, le nitrure de silicium, le nitrure de bore, le carbure de tantale, le carbure de tungstène, le carbure de molybdène, les nitrures de titane, le TiAIN, le TicN et/ou le TiB₂, les vitrocéramiques ; les matériaux composites constitués de matériaux céramiques dans une matrice métallique (Cermets) ; les métaux durs ; les métaux durs du type carbure fritté, tels que par exemple les carbures de tungstène ou les carbures de titane liés au cobalt ou au nickel ; le silicium, le verre ou le saphir ; ainsi que le diamant mono- ou polycristallin et/ou les couches de carbone de type diamant.

8. Outil de coupe selon l'une des revendications précédentes, **caractérisé en ce que** le gradient de la taille moyenne de grain du diamant finement cristallin, mesuré dans la direction de l'épaisseur de la couche diamantée finement cristalline, est < 300 %, de préférence < 100 %, d'une manière particulièrement préférée < 50 %.

9. Outil de coupe selon l'une des deux revendications précédentes, **caractérisé en ce qu'**entre le substrat et la couche diamantée finement cristalline est appliquée au moins une première couche promotrice d'adhérence, de préférence en carbure de silicium, en nitrure de silicium, en tungstène, en titane ou en silicium.

10. Outil de coupe selon l'une des revendications précédentes, **caractérisé en ce que** sur la couche diamantée finement cristalline sont appliquées au moins une deuxième couche promotrice d'adhérence, de préférence en Cr, Pt, Ti ou W, ainsi que, par-dessus, une couche de glissement, en particulier une couche polymère, de préférence une couche de PTFE, une couche de carbone, de préférence une couche de graphite et/ou une couche de DLC.

11. Outil de coupe selon l'une des revendications précédentes, **caractérisé en ce que** la couche diamantée présente une rugosité superficielle moyenne Rₐ < 5 µm, de préférence < 2 µm, d'une manière particulièrement préférée < 1 µm.

12. Outil de coupe selon l'une des revendications précédentes, **caractérisé en ce que** l'arête de coupe présente, à des distances régulières, de préférence à des distances régulières inférieures à 10 mm, des rainures ou des découpures.

13. Outil de coupe selon l'une des revendications précédentes, **caractérisé en ce que** les cristallites de la couche diamantée finement cristalline présentent une texturation essentiellement <100>, <110> ou <111>.

14. Procédé de fabrication d'un outil de coupe selon l'une des revendications 1 à 13, comportant les étapes suivantes :
a) la fourniture d'une couche diamantée finement cristalline, synthétique, ayant une granulométrie moyenne d₅₀ ≤ 500 nm, du moment que la proportion des liaisons sp et sp² est comprise dans la plage de 0,5 à 10 %,
b) le découpage, sur un ou sur deux côtés, de la couche diamantée finement cristalline sous un angle a qui par rapport à la normale à la surface de la couche diamantée finement cristalline est compris entre 50 et 85°, de préférence entre 60 et 80°, d'une manière particulièrement préférée entre 65 et 75°, avec formation d'au moins un fragment comportant une arête de coupe, ainsi que
c) le réaffutage de l'arête de coupe, par un procédé de gravure par plasma ou de gravure ionique.

15. Utilisation d'un outil de coupe selon l'une des revendications 1 à 13 en tant que lame, lame de couteau, lame de rasoir, système de rasage, scalpel, couteau, lame de massicot, ciseau ou ciseau mécanique.
